# EUROPÄISCHE PATENTSCHRIFT

(11) **EP 0 100 963 B1**
(45) Veröffentlichungstag und Bekanntmachung des Hinweises auf die Patenterteilung: **03.12.1986**
(21) Anmeldenummer: 83107392.9
(22) Anmeldetag: 27.07.1983
(51) Int. Cl.: B01F 1/00, B01F 3/12

(54) **Verfahren zum schnellen Auflösen von wasserlöslichen Polymeren (II)**
Process for the quick dissolving of water-soluble polymers
Procédé de dissolution rapide de polymères solubles dans l'eau

(30) Priorität: 02.08.1982 DE 3228843
(43) Veröffentlichungstag der Anmeldung: 22.02.1984
(73) Patentinhaber: Chemische Fabrik Stockhausen GmbH, D-47805 Krefeld (DE)
(72) Erfinder: Hübner, Wolfgang, Dr. Dipl.-Chem., D-4152 Kempen 1 (DE); Klein, Helmut, Dipl.-Chem., D-4150 Krefeld (DE); Goldacker, Erhard, Dr. Dr.Ing., D-4005 Meerbusch (DE); Schroers, Otto, D-4150 Krefeld (DE)
(74) Vertreter: Klöpsch, Gerald, Dr.-Ing. Patentanwalt

## Beschreibung

Die Erfindung betrifft ein Verfahren zum schnellen Auflösen von wasserlöslichen Polymeren.

Wasserlösliche synthetische oder natürliche Polymere werden für die verschiedensten technischen Zwecke verwendet. Besonders bekannt ist ihre Anwendung in Form von sehr verdünnten wässrigen Lösungen als Flockungs- und Sedimentationshilfsmittel sowie als Retentionshilfsmittel in der Papierindustrie.

Die Herstellung von wässrigen Lösungen dieser Polymeren, ausgehend von den handelsüblichen Pulverprodukten, erweist sich als schwierig. Bei der Berührung der feinteiligen Pulver mit Wasser entstehen gequollene Partikel, die den weiteren Auflösungsvorgang verhindern oder sehr stark erschweren. Obwohl also an sich wasserlöslich, lassen sich die festen Polymeren in Wasser nur schlecht dispergieren und neigen zur Klumpen bzw. Agglomeratbildung. Um die Klumpen- bzw. Agglomeratbildung zu verhindern oder gebildete Agglomerate schließlich aufzulösen, ist es erforderlich, intensiv zu rühren, wozu hohe Scherkräfte erforderlich sind. Solche hohen Scherkräfte schädigen jedoch die Polymeren, indem sie einen Kettenabbau bewirken, wodurch das Polymere seine anwendungstechnische Wirksamkeit, zum Beispiel als Flockungsmittel ganz oder teilweise einbüßt.

Man hat daher bereits versucht, solche pulverförmigen Polymere auf Umwegen in Lösung zu bringen. So wird in der US-PS 3 282 874 das pulverförmige Polymere zunächst in einer mit Wasser nicht mischbaren organischen Phase (Ölphase) dispergiert und diese Dispersion mit Wasser zu einer Wasser-in-ÖI-Emulsion verarbeitet. Diese Emulsion trennt sich in eine organische Phase und eine wässrige Phase, die ein wässriges Polymergel enthält. Auch dieses Gel kann nur unter intensivem Rühren, d. h. unter Anwendung hoher, das Polymere gegebenenfalls schädigender Scherkräfte zu einer verdünnten Polymerlösung verarbeitet werden. Die Verfahrensweise zur Herstellung der verdünnten Polymerlösung ist außerdem kompliziert.

In der DE-PS 2 154 081 wird eine rasche Auflösung des Polymeren unter Vermeidung von intensivem und/oder langem Rühren dadurch erreicht, dass man eine Wasser-in-Öl-Emulsion des Polymeren eines bestimmten Molekulargewichts von über einer Million und einer bestimmten Größe zwischen 5 nm und 5 µm, die durch Emulsionspolymerisation der entsprechenden Monomeren hergestellt worden ist, in Gegenwart eines hydrophilen Netzmittels so in Wasser eingießt, dass die Wasser-in-ÖI-Emulsion in eine Ölin-Wasser-Emulsion umgekehrt wird.

Nach dem Einrühren der Wasser-in-Öl-Emulsion des Polymeren in das vorgelegte Wasser benötigen die erhaltenen wässrigen Polymerlösungen noch eine bestimmte Reifungszeit, um ihren optimalen anwendungstechnischen Wirkungsgrad zu erreichen. Das Verfahren der DE-PS 2 154 081 beruht auf der Anwendung der an sich bekannten Phasenumkehr in Gegenwart eines Netzmittels auf an sich bekannte Wasser-in-ÖI-Polymeremulsionen, die z. B. nach dem Emulsions-Polymerisationsverfahren der US-PS 3 284 393 erhältlich sind. Für das Auflösungsverfahren nach DE-PS 2 154 081 ist sowohl erfindungswesentlich, daß die Polymeremulsion zum vorgelegten Wasser zugegeben wird (und nicht umgekehrt), als auch die Anwesenheit eines Netzmittels beim Zusammenbringen von Polymeremulsion mit vorgelegtem Wasser. Nur wenn diese beiden Bedingungen erfüllt sind, wird die angestrebte rasche Auflösung erhalten. Verfährt man umgekehrt, dosiert man also Wasser zur vorgelegten Wasser-in-Öl-Emulsion des Polymeren, so erhält man keine rasche Auflösung. Es muß vielmehr zur Auflösung intensiv gerührt werden. Ebensowenig erhält man eine rasche Auflösung, wenn man die Polymeremulsion dem Wasser in Abwesenheit eines Netzmittels zusetzt.

Es wurde nun gefunden, daß man eine rasche Auflösung der Polymeren erreichen kann, indem man das zur Auflösung erforderliche Wasser in das vorgelegte feinverteilte Polymere unter Druck einbringt.

Daß die erfindungsgemäße Arbeitsweise erfolgreich ist, muß angesichts der folgenden Problematik überraschen :
In der ersten Phase des Zudosierens von Wasser zum vorgelegten Polymeren entsteht bei Verwendung eines pulverförmigen Produkts ein oberflächlich angefeuchteter Kuchen oder Klumpen, der im Inneren noch trockenes Pulver enthält, während die Oberfläche aus gequollenen, d. h. wasserhaltigen Polymerteilchen besteht. Ein solches Agglomerat löst sich nur schwer ohne Anwendung von zusätzlichen Hilfsmitteln wie intensivem Rühren weiter auf. Bei Verwendung einer Wasser-in-Öl-Emulsion des Polymeren oder einer Suspension des Pulverprodukts in einer Ölphase tritt, wenn die Emulsion oder Suspension oder das zugegebene Wasser das zur Umkehr erforderliche hydrophile Netzmittel enthält, ebenfalls unmittelbar nach Beginn der Wasserzugabe die Situation ein, dass wenig Wasser mit viel Polymerem zusammenkommt. Die Anwesenheit des hydrophilen Netzmittels aktiviert bzw. bewirkt die Phasenumkehr. Es tritt, bedingt durch Phasenumkehr und rasches in Lösunggehen des Polymeren ein schlagartiger Viskositätsanstieg ein. Die Viskosität der Lösung steigt von der Viskosität eines dünnflüssigen Honigs oder von einer noch geringeren Viskosität innerhalb kürzester Zeit zur Viskosität eines steifen, gummiartigen Gels, das sich praktisch nicht mehr handhaben lässt. Das vorgelegte Polymere verdickt sich zu einem solchen Gel, das sich nur mit hohen Scherkräften, die das Polymere durch Kettenabbau schädigen, überhaupt im Gefäß bewegen und nach Zugabe von viel weiterem
Wasser und intensiver Beaufschlagung mit Scherkräften in Lösung bringen lässt. Es ist nun überraschend, dass bei Einbringen des Wassers in fein verteilter Form unter hohem Druck dieser rasche Viskositätsanstieg zu einem praktisch nicht mehr handhabbaren Gel nicht eintritt.

Gegenstand der Erfindung ist ein Verfahren zum raschen Auflösen in Wasser, das dadurch gekennzeichnet ist, daß man in das vorgelegte fein verteilte Polymere unter Druck Wasser in fein verteiltem Zustand einbringt.

Die erfindungsgemäße Arbeitsweise ist auch angesichts der US-PS 4 217 145 überraschend, aus der es bekannt ist, eine Polymeremulsion unter rascher Bildung einer hochviskosen Flüssigkeit mit Wasser zu vermischen. Dies geschieht, indem Wasser und Polymeremulsion miteinander vermischt werden, worauf die Mischung unter einem Druck von ca. 1 bis 20 atm. durch eine Düse, d. h. eine Zone verringerten Strömungsquerschnitts gepresst wird, worauf die Mischung in einer Zone, in der turbulente Strömung herrscht, entspannt wird, wobei in dieser turbulenten Zone kräftig gerührt wird, wonach schließlich das Gemisch aus der turbulenten Zone in eine Beruhigungszone abgezogen wird. Das Verfahren gemäß US-PS 4 217145 ist vergleichsweise kompliziert und erfordert mehrere Verfahrensschritte.

Es ist überraschend, dass bei der erfindungsgemäßen Arbeitsweise, insbesondere bei Verwendung einer Wasser-in-ÖI-Emulsion des Polymeren während der Wasserzugabe keinerlei Brechungs- bzw. Aufrahmerscheinungen auftreten, sondern sich offenbar die Wasser-in-ÖI-Emulsion rasch in eine Wasser-in-ÖI-in-Wasser-Emulsion überführen lässt.

Das Wasser wird vorteilhaft mit einem Druck von mindestens 20, vorzugsweise > 25, insb. 50 bis 80 bar eingedüst. Dabei hat es sich als besonders vorteilhaft erwiesen, das Wasser tangential zur Oberfläche des vorgelegten Polymeren zuzugeben, wodurch eine sehr gute Durchmischung erzielt wird.

Als Polymere sind für die Zwecke der Erfindung die bekannten wasserlöslichen synthetischen oder natürlichen Produkte geeignet, zum Beispiel Polymere und Copolymere der Acrylsäure, des Acrylamids, der Methacrylsäure, des Methacryiamids, des Vinylpyrrolidons, des Acroleins, der Vinylgruppen enthaltenden quartären Ammoniumsalze sowie natürliche Gummen.

Als hydrophile Netzmittel, die die Wasser-in-ÖI-Emulsion oder die Suspension des pulverförmigen Polymeren in Öl zu einer ÖI-in-Wasser-Emulsion umkehren, sind ebenfalls bekannte Produkte geeignet. Das verwendete Netzmittel ist hydrophil und wasserlöslich. Es wird in Mengen von 0,01 bis 20 %, bezogen auf das Polymere, eingesetzt, wobei für praktische Zwecke Netzmittelmengen von 1.0 bis 10 % ausreichen.

Als Netzmittel können verwendet werden : oxyethylierte Alkylphenole, z. B. Nonylphenol-9-EO, Na- oder Ka-Seifen höherer Fettsäuren, Fettalkoholsulfate. Alkylsulfonate, Alkylarylsulfonate, sulfatierte und sulfonierte Öle, z. B. sulfatiertes Rizinusöl etc.

Das Netzmittel kann entweder nach Beendigung der Wasserzugabe oder auch kurz davor entweder getrennt oder zusammen mit dem eingedüsten Wasser zugesetzt werden.

Die Erfindung wird durch die folgenden Beispiele erläutert :

### Beispiel 1

1,2 kg eines anionischen, 25 %igen E-Polymerisats (aus 65 Mol-% Acrylamid und 35 Mol-% Na-Acrylat) werden in einen 120 I Polyethylen-Lösebehälter gegeben. Das Emulsionspolymerisat enthält bereits das Netzmittel zur Phasenumkehr. Das Produkt wird durch Wasserzugabe rasch aufgelöst, indem 98,8 I Wasser mittels der Wasserlanze eines Hochdrucksprühgeräts (Kärcher, Type HDS 800), die das Wasser unter einem Druck von 80 bar abgibt, fortlaufend zum flüssigen E-Polymerisat gegeben werden. Das unter Druck zudosierte Wasser vermischt sich mit dem E-Polymerisat, es tritt Phasenumkehr der Emulsion ein und das Polymerisat geht in Lösung, wobei die Viskosität stark ansteigt. Durch die weitere Wasserzugabe unter Druck wird die viskose Lösung zu einer homogenen 0,3 %igen Lösung mit einer Viskosität von 800 mPa - s (nach Brookfield, bei 20 °C) verdünnt. Der Vorgang dauert ca. 5 Minuten.

Der anschließend durchgeführte Flockungstest an einer wässrigen Tonsuspension (18 g Blauton Witterschlick/l) ergibt bei einem Zusatz von 1 ppm Polymerisat einen Flockungswert von 4 sec.

### Beispiel 2

1,2 kg eines anionischen 25 %igen E-Polymerisats von Beispiel 1 werden nach dem Verfahren von Beispiel 1 gelöst, jedoch wird das vorgelegte Produkt zunächst mit 10 I Wasser versetzt und sofort danach durch Zugabe von 88,8 I Wasser durch die Wasserlanze mit einem Druck von 80 bar gelöst. Nach ca. 4 Min. wird eine homogene 0,3 %ige Lösung des Polymerisats mit einer Viskosität von 800 mPa - s erhalten.

Der anschließend durchgeführte Flockungstest an einer wässrigen Tonsuspension (18 g Blauton Witterschlick/l) ergibt bei einem Zusatz von 1 ppm Polymerisat einen Flockungswert vo'n 4 sec.

### Beispiel 3

2.406 kg eines kationisch wirksamen, 37,4 %igen E-Polymerisats (Anteil der kationischen Gruppen 70 Gew.-%), das den Aktivator zur Phasenumkehr enthält, werden in einen 0,5 m^{3 -} Lösetank gegeben. Zur Herstellung einer 0,3 %igen Lösung werden 297,3 I Wasser unter einem Druck von 18 bar durch 4 ringförmig auf einer Wasserleitung ca. 25 cm über dem Gefäßboden tangential zur Flüssigkeitsoberfläche angeordnete Düsen gegeben, gleichzeitig wird von oben eine Teilmenge des Wassers durch ein Fallrohr zugefügt. Es bildet sich eine 0,3 %ige Lösung des Polymerisats in Wasser mit einer Viskosität von 440 mPa - s.

Der anschließend durchgeführte Flockungstest an einer wässrigen Tonsuspension (18 g Blauton Witterschlick/1) ergibt bei einem Zusatz von 2 ppm einen Flockungswert von 5 sec.

## Patentansprüche

1. Verfahren zum raschen Auflösen von wasserlöslichen Polymeren in Wasser durch Vermischen des Polymeren mit Wasser unter Verwendung von 0,01 bis 20%. bezogen auf das Polymere, eines hydrophilen Netzmittels, dadurch gekennzeichnet, dass man in das vorgelegte fein verteilte Polymere in Form einer W/O-Emulsion oder einer Pulver-in-Öl-Suspension unter Druck und in Gegenwart des hydrophilen Netzmittels Wasser in fein verteiltem Zustand einbringt, wobei das Netzmittel in der Emulsion oder in der Suspension und/oder in dem eingebrachten Wasser enthalten ist.

2. Verfahren nach Anspruch 1, dadurch gekennzeichnet, daß man Wasser unter einem Druck von wenigstens 20, vorzugsweise 50 bis 80 bar auf das Polymere einwirken lässt.

3. Verfahren nach einem der Ansprüche 1 bis 2, dadurch gekennzeichnet, daß man das Wasser eindüst.

4. Verfahren nach einem der Ansprüche 1 bis 3, dadurch gekennzeichnet, daß man das Wasser tangential auf die Oberfläche der vorgelegten Polymeren einwirken lässt.

5. Verfahren nach einem der Ansprüche 1 bis 4, dadurch gekennzeichnet, daß man Wasser in einer zur Herstellung einer verdünnten wässrigen Lösung einer Konzentration von 0.01 bis 1 Gew.- % erforderlichen Menge zugibt.

## Claims

1. Process for the rapid dissolution of water soluble polymers in water by mixing the polymer with water using from 0,01 to 20 %, related to the polymer, of a hydrophilic wetting agent, characterized in that water in a finely divided state is introduced under pressure and in the presence of the hydrophilic wetting agent into the prepared finely divided polymer in the form of a water-in-oil emulsion or a powder-in-oil suspension wherein the emulsion or the suspension and/or the introduced water contain the wetting agent.

2. Process according to claim 1, characterized in that the water is acting on the polymer at a pressure of at least 20, preferably 50 to 80 bar.

3. Process according to claim 1 or 2. characterized in that the water is introduced through a nozzle.

4. Process according to claim 1, 2 or 3, characterized in that the water is exposed tangentially to the surface of the prepared polymer.

5. Process according to claim 1, 2, 3 or 4, characterized in that the water is added in a quantity required for the production of a diluted aqueous solution of a concentration of 0.01 to 1 % by weight.

## Revendications

1. Procédé pour la dissolution rapide de polymères hydrosolubles dans l'eau par mélange du polymère et de l'eau avec utilisation de 0,01 à 20 % par rapport au polymère d'un mouillant hydrophile, caractérisé en ce que l'on introduit l'eau en fines gouttelettes sous pression dans le polymère en fines particules sous forme d'une émulsion eau-dans-huile ou d'une suspension poudre-dans-huile, en présence du mouillant hydrophile, qui peut être contenu dans l'émulsion ou dans la suspension et (ou) dans l'eau ajoutée.

2. Procédé suivant la revendication 1, caractérisée en ce que l'eau est mise en contact avec le polymère sous une presssion d'au moins 20 bars et de préférence de 50 à 80 bars.

3. Procédé suivant l'une des revendications 1 et 2, caractérisé en ce que l'eau est injectée par une tuyère.

4. Procédé suivant l'une des revendications 1 à 3, caractérisé en ce que l'on fait agir l'eau tangentiellement à la surface du polymère.

5. Procédé suivant l'une des revendications 1 à 4, caractérisé en ce que l'eau est ajoutée en une proportion appropriée pour l'obtention d'une solution aqueuse diluée d'une concentration de 0,01 à 1 % en poids.
